# EUROPÄISCHE PATENTSCHRIFT

(11) **EP 0 303 035 B1**
(45) Veröffentlichungstag und Bekanntmachung des Hinweises auf die Patenterteilung: **04.09.1991**
(21) Anmeldenummer: 88110266.9
(22) Anmeldetag: 28.06.1988
(51) Int. Cl.: B32B 15/01, B32B 15/18, C25D 5/12, C25D 5/26, C25D 3/12, C25F 1/00, C21D 9/46

(54) **Kaltband mit elektrolytisch aufgebrachter Nickelbeschichtung hoher Diffusionstiefe und Verfahren zur Herstellung des Kaltbandes**
Cold-rolled strip electroplated with a nickel sheet with a great diffusion depth, and process for its manufacture
Feuillard laminé à froid revêtu d'une couche en nickel à forte pénétration de diffusion par voie électrolytique et procédé pour la fabrication de ce feuillard laminé à froid

(30) Priorität: 10.08.1987 DE 3726518
(43) Veröffentlichungstag der Anmeldung: 15.02.1989
(73) Patentinhaber: HILLE & MÜLLER, D-40554 Düsseldorf (DE)
(72) Erfinder: Junkers, Dieter, Dr.-Ing., D-4190 Kleve (DE); Schmidt, Ferdinand, D-4000 Düsseldorf 13 (DE); Ferenczy, Nikolaus, Dr.-Ing., D-5657 Haan (DE)
(74) Vertreter: Stenger, Watzke & Ring Patentanwälte

(56) Entgegenhaltungen:
- EP-A- 0 235 595
- DE-A- 2 060 120
- GB-A- 942 832
- PATENT ABSTRACTS OF JAPAN, unexamined applications, Field C, Band 10, Nr. 235, 14. August 1986 THE PATENT OFFICE JAPANESE GOVERNMENT Seite 32 C 366
- PATENT ABSTRACTS OF JAPAN, unexamined applications, Field C, Band 9, Nr. 104, 8. Mai 1985 THE PATENT OFFICE JAPANESE GOVERNMENT Seite 53 C 279

## Beschreibung

Die Erfindung betrifft ein Kaltband mit elektrolytisch aufgebrachter Nickelbeschichtung. Derartige Kaltbänderwerden auf den verschiedensten Anwendungsgebieten eingesetzt, wo neuzeitliche Fertigungsverfahren an den Werkstoff in Bezug auf mechanische Eigenschaften, Oberfläche, Verarbeitbarkeit und dgl. hohe Ansprüche stellen, die nur von kaltgewalzten Erzeugnissen zu erfüllen sind. Kaltband gemäß DIN 1624 hat nach der Kaltverformung durch entsprechende vorbereitete Walzen glatte, dichte und glänzende oder gleichmäßig schwach aufgerauhte Oberflächen. Kaltband ist in der Oberflächenart RP und RPG poren- und rissefrei, so daß es ohne Probleme oberflächenveredelt, insbesondere vemickelt werden kann. Ein tiefziehfähiges Kaltband mit elektrolytisch aufgebrachter Nickelbeschichtung ist daher bekannt

Aus wirtschaftlichen Gründen werden im Bereich der Bandgalvanisierung grundsätzlich dünnere galvanische Beschichtungen angewendet, als sie bei der Stückgalvanisierung üblich sind. Durch geeignete Maßnahmen, wie Abschirmüngen der Anode, Flutung, Einsetzen von perforierten Platten vor den Anoden ist es erreichbar, daß die Abscheidungen in gleichmäßiger Schichtstärke erfolgen und Schichtstärkenunterschiede auf ein Minimum reduziert werden. Nachteilig ist aber, daß die dünneren Schichten eine geringere Korrosionsbeständigkeit haben als dickere galvanische Schichten. Darüber hinaus ist nachteilig, daß das kaltgewalzte Band oder kaltgewalzte und galvanisierte Bänder beim Glühen im geschlossenen Coil eine "Klebeneigung" hat. Bevorzugt entstehen solche Klebestellen beim Kaltwalzen von kohlenstoffarmem Kaltband, dessen Oberfläche eine minimale Mikrorauhigkeit aufweist Nach dem Aufwickeln und der Wärmebehandlung bilden sich sporadisch oder großflächig und kontinuierlich Klebestellen, wo die aufeinanderliegenden Flächen hartnäckig und schwer trennbar aneinander haften. Beim Abwickeln von Abhaspel erfolgt ein Trennen/Aufreißen der Klebestellen, wodurch die hochwertige Oberfläche beschädigt oder zerstört wird. Außerdem können durch die Klebestellen, neben der Ausschußbildung, erhebliche Betriebsstörungen entstehen.

Im Rahmen der Herstellung von Kaltband ist es ferner bekannt, die galvanisch vernickelten Bänder vor der Weiterverarbeitung einer Wärmebehandlung zu unterziehen, um die Umformbarkeit des Verbundsystems Band plus Beschichtung zu erhöhen. Bei dieser thermischen Behandlung diffundiert das abgeschiedene Nickel in das Grundmetall hinein. Die Diffusionsgeschwindigkeit ist nachteiligerweise relativ niedrig und das Verfahren ist zeitraubend und teuer, wenn gewisse Diffusionstiefen und die Bildung von bestimmten Mischkristallen angestrebt werden.

Der Erfindung liegt die Aufgabe zugrunde, unter Meidung der oben genannten Nachteile ein galvanisiertes Kaltband und ein Verfahren zu seiner Herstellung zu entwickeln, welches keine Klebeneigung besitzt, gut umformbar ist, hohe Diffusionstiefen der Beschichtung und günstiges Korrosionsverhalten aufweist, in seinem elektrochemischen Verhalten verbessert ist und wirtschaftlich herstellbar ist.

Die Aufgabe ist erfindungsgemäß dadurch gelöst, daß die Nickelschicht eine Stärke von 1 bis 6 µm aufweist und eine elektrolytisch aufgebrachte Cobaltschicht einer Stärke von 0,01 bis 1,0 µm trägt, wobei das Kaltband abschließend nach der Beschichtung mit einer Temperatur zwischen 580°C und 710°C wärmebehandelt ist. Ein derartig beschichtetes und wärmebehandeltes Kaltband neigt überraschenderweise nicht mehrzum Kleben und zeigt ein wesentlich günstigeres Korrosionsverhalten als die nur vernickelten Bändern, die die gleiche Gesamtschichtstärke aufweisen. Das elektrochemische Verhalten des erfindungsgemäßen Kaltbandes weist hinsichtlich Aktivität, Polarisierbarkeit und Elektrodenpotential wesentlich günstigere Werte auf als die nurvernickelten Bänder. Nickelbeschichtung, Cobaltbeschichtung und Wärmebehandlung ergänzen sich kombinatorisch zur Erzielung eines über die Summenwirkung hinausgehenden Gesamteffekts, da ein Verbundmaterial geschaffen wird, welches bei qualitativ hochwertigen Eigenschaften wirtschaftlich erzielbar ist. Bei der thermischen Behandlung entsteht eine wesentlich höhere Diffusionsgeschwindigkeit, wodurch qualitativ bessere Umformbarkeit des Verbundsystems wirtschaftlicher erreicht wird und wobei das Eindringen der Oberzugsmetalle in das Grundmaterial durch Diffusion eine Tiefe zeigt, die das Mehrfache der Oberzugsdicke (einschließlich Nickel-Schicht) ausmacht. Trotz der außerordentlich dünnen Cobaltbeschichtung wird ein hoher technischer und wirtschaftlicher Gesamterfolg erzielt.

Die Patentliteratur beschreibt als bekannt die Cobaltabscheidung für verschiedene Aufgaben mit unterschiedlichen Verfahrensgängen, jedoch enthält sie keine Lehre, die gleiche Zielsetzung und Lösungswege, wie die vorliegende Erfindung beschreibt
Die DE-OS 1421999 beschreibt die Cobaltbeschichtung von Magnetbändern, die aus Kunststoff bestehen.
Die DE-OS 2048209 begehrt Patentschutz für die Herstellung von glänzenden Co-Schichten mit organisehen Zusätzen, vorzugsweise in niedrigen Stromdichtenbereichen (< 0,5 A/dm²).
Die DE-OS 2060120 beschreibt die Co-Abscheidung aus jodidhaltigen Elektrolyten.
Die DE-OS 2134457 erwähnt vier Zusätze, die die Co-Abscheidung auch in Anwesenheit von Zn-Verunreinigungen ermöglichen.
Die DE-OS 2417952 beschreibt die Co-Abscheidung (hauptsächlich Co-Legierungen) mit Zusätzen von Mannit, Sorbit etc.
Die DE-PS 2522130 patentiert die Abscheidung von seidenmatten Ni-Co-Legierungen mit Hilfe von Polysiloxan-Polyoxialkylen-Blockpolymere.
Die DE-OS 2642666 beschreibt die hochglänzende Co- und Ni-Co-Legierungsabscheidung, um Ni zu sparen.
Die DE-OS 2718285 hat ähnliche Zielsetzung wie die DE-OS 2642666.
Die DE-OS 3112919 beschreibt die Anwendung von Co-, Co-Legierungsschichten für die bessere Haftung der darauf folgenden Aluminium-Abscheidung.

In einer zweckmäßigen Ausgestaltung der Erfindung ist das Grundmaterial ein kohlenstoffarmes Stahlband, welches eine Nickelschicht von 1,5 bis 5 µm Stärke und eine Cobaltschicht von 0,1 bis 0,5 µm Stärke trägt, wobei die abschließende Wärmebehandlung bei einer Temperatur zwischen 600°C und je nach Stahlsorte 710°C durchgeführt ist. Vorzugsweise beträgt die Stärke der aufgetragenen Nickelschicht 2 µm und die Stärke der aufgetragenen Cobaltschicht 0,1 µm.

Zweckmäßigerweise ist das Grundmaterial des Kaltbandes durch ein ferritisches Gefüge mit eingelagertem Zementit bei mittleren Korngrößen zwischen 17,0 und 12,0 µm gekennzeichnet, wobei der Stahl 0,001 bis 0,070% C, 0,170 bis 0,350% Mn, 0,005 bis 0,020% P, 0,005 bis 0,020% S, 0,030 bis 0,060% Al, 0,0015 bis 0,0070% N, 0,003 bis 0,006% B oder anstelle des Bors oder zusätzlich 0,005 bis 0,15% Ti, Rest Eisen mit den üblichen Verunreinigungen enthält. (Sämtliche Angaben in Gew.%). Vorzugsweise weist das Grundmetall eine Stahlanalyse mit

Rest Eisen mit den üblichen Begleitelementen auf. Nach dem Tiefziehen werden aufgrund des sehr feinen Korndurchmessers glatte Oberflächen erzielt. Die Zusammensetzung des Stahls ist insbesondere wesentlich, um die globulare Form des Kom und die oben angegebene Korngröße über die gesamte Ringlänge im Kaltband auch in den Anfangs- und Endbereichen zu erreichen.

Das erfindungsgemäße Verfahren zur Herstellung des oben beschriebenen Kaltbandes ist dadurch gekennzeichnet, daß als Ausgangsmaterial ein Warmband einer Stärke von 1,8 bis 2,8 mm verwendet wird, das Warmband mit oder ohne Zwischenglühe mit derart abgestimmten Abwalzgraden kaltgewalzt wird, daß eine relative Zipfelhöhe von maximal 3% bei einer Endstärke nach dem Kaltwalzen zwischen 0,10 und 0,70 mm erreicht wird, daß das Kaltband anschließend elektrolytisch im alkalischen Entfettungsbad bei einer Temperatur von 50 bis 70°C, einer Stromdichte von 5 bis 60 A/dm², 5 bis 30 Sek. lang mit oder ohne Umpolung entfettet wird, daß nach einem Spülvorgang in 50 bis 20 Gew.-% Schwefelsäure 3 bis 8 Sek. lang dekapiert wird, darauf elektrolytisch bei einer Temperatur von 50 bis 80°C, bei einer Stromdichte von 5 bis 70 Aldm² und bei einen pH-Wert von 3,5 bis 3,8 vernickelt wird, daß nach einem Spülvorgang hierauf elektrolytisch eine Cobaltschicht bei einer Temperatur von 50 bis 70°C, bei einer Stromdichte von 5 bis 30 Aldm² und einem pH-Wert von 3,0 bis 3,5 abgeschieden wird und schließlich nach einem Spülen und Trocknen des Kaltbandes eine thermische Glühbehandlung in einer Schutzgasatmosphäre bei einer Temperatur von 580°C bis 710°C durchgeführt wird. Das derart erhaltene Kaltband weist keine Klebeneigung auf, zeichnet sich durch einen durch chronoamperometrische Messungen wahrnehmbaren Stromfluß wesentlich höherer Größenordnung als bekannt aus und ist durch die dünne Beschichtung mit teurem Cobalt außerordentlich wirtschaftlich. Bei der Wärmebehandlung dringt durch Diffusion Nickel und Cobalt tief in das Grundmaterial ein.

Mit Vorteil können zur elektrolytischen Abscheidung von Nickel und Cobalt folgende Elektrolytzusammensetzungen verwendet werden :

Weitere Einzelheiten, Merkmale und Vorteile des Gegenstandes der Erfindung ergeben sich aus der nachfolgenden Beschreibung vierer Beispiele :

### 1.1 Grundmaterial (Stahlanalyse)

Textur : Ferritisches Gefüge mit eingelagertem Zementit. Die Korngröße beträgt: 17,0-12,0 µm (als mittlere Korngröße ausgedrückt), vorliegend als globulare Körner, um nach dem Tiefziehen aufgrund des sehr feinen Korndurchmessers glatte Oberflächen zu erzielen.

Entscheidend wichtig ist die Zusammensetzung des Stahls, um diese Komform und Komgröße über die gesamte Ringlänge auch in den Anfangs- und Endbereichen zu erzielen.

### 1.2 Kaltwalzen

Bei der Herstellung der erfindungsgemäßen veredelten Stahlbänder geht man von 1,8-2,8 mm dickem Warmband aus. Das Warmband wird kaltgewalzt mit oder ohne Zwischenglühe, mit abgestimmten Abwalzgraden, um eine relative Zipfelhöhe von max. 3% zu erreichen. Die Enddicke nach dem Kaltwalzen beträgt 0,10-0,70 mm.

### 1.3 Galvanische Veredlung

1.3.1 Elektrolytisch entfetten im handelsüblichen alkalischen Entfettungsbad, bei einerTemperaturvon ca. 50-70°C, bei einer Stromdichte von 5-60 Aldm², 5-30 Sekunden lang, mit oder ohne Umpolung.
1.3.2 Spülen
1.3.3 Dekapieren in 5-20 Gew.-% Schwefelsäure, 3-8 Sekunden lang.
1.3.4 Elektrolytisch vernickeln bei einer Temperatur von 50-80°C, bei einer Stromdichte von 5-70 Aldm², bei einem pH-Wert von 3,5-3,8.

Elektrolytzusammensetzung :

1.3.5 Spülen
1.3.6 Elektrolytische Co-Schicht auftragen bei einer Temperatur von 50-70°C, bei einer Stromdichte von 5-30 Aldm², bei einem pH-Wert von 3,0-3,5.

Elektrolytzusammensetzung :

1.3.7 Spülen
1.3.8 Trocknen

1.4 Thermische Behandlung (Glühen)

Das veredelte Material wird mit einem definierten Schutzgas (mit ca. bis 100% H₂) geglüht, um eine fleckenfreie Oberfläche zu erreichen.

Die Temperatur beträgt 580-710°C je nach Stahltype und aufgetragener galvanischer Schichtdicke. Mit der Optimierung der thermischen Behandlung bei verschiedenen Temperaturen erreicht man gezielte Diffusionstiefen.

Bei der Prüfung eines derartig hergestellten vernickelten und mit dünner Co überzogenen und abschließend wärmebehandelten Kaltbandes wurde praktisch keine Klebeneigung mehr festgestellt Im alkalischen Medium zeigen die Kaltbänder eine sehr gute Beständigkeit. Zur Messung des elektrochemischen Verhaltens wurden chronoamperometrische Messungen durchgeführt Diese Messmethode basiert auf der Tatsache, daß bei einer konstanten Spannung (z.B. plus 100 mV) die Bildung einer Oxidschicht auf der Oberfläche um so schneller geschieht, je aktiver die geprüfte Oberfläche ist. Die Messung erfolgt mit dem sogenannten Dreielektrodensystem, wobei folgende Elektroden angewendet wurden :

Elektrolyt : 35%ige Kaliumhydroxid-Lösung

Die Messung erfolgt nach Voraktivierung, die die natürliche Oxidschicht von der Oberfläche unmittelbar vor der chronoamperometrischen Messung entfernt. Die angewendete Voraktivierungsspannung betrug ca. -550 mV.

Es wurde überraschend festgestellt, daß, während die nurvernickelten Arbeitselektroden ca. 8-10 µA Stromübergang zeigten, der Stromübergang bei den erfindungsgemäß aufgebauten Arbeitselektroden 80-80 mA betrug. Durch die schnelle Oxidbildung nahm der Strom sehr schnell ab und tendiert asymtotisch nach ca. 3 Minuten zu 0 mA. Bei den nur vernickelten Arbeitselektroden erreichte man den nahen O-Wert (Strom) erst nach 15-20 Minuten.

Es wurde festgestellt, daß das in alkalischem Elektrolyten entstehende Elektrodenpotential des erfindungsgemäß hergestellten Kaltbandes mindestens zweimal solange konstant bleibt, als die nur aus vernickeltem Kaltband bestehende Elektrode.

Schließlich wurde durch metallographische Schliffe und Oberflächenanalysen mit der Glimmentladungslampe überraschenderweise festgestellt, daß die Diffusionstiefe der Überzugsmetalle Nickel und Cobalt ein Mehrfaches ausmachen, als die aufgetragene Schichtstärke. Bei einer aufgetragenen Schicht von 2 µm Nickel und 0,1 µm Cobalt ergab sich als Diffusionstiefe― Eindringen des Überzugsmetalls in das Grundmaterial Stahl - ein Wert von 5 µm. Hieraus ist erkennbar, daß ein neues Verbundmaterial besonderer Eigenschaften mit dem erfindungsgemäßen Verfahren herstellbar ist.

## Patentansprüche

1. Kaltband mit elektrolytisch aufgebrachter Nickelbeschichtung, dadurch gekennzeichnet, daß die Nickelschicht eine Stärke von 1 pm bis 6 pm aufweist und eine elektrolytisch aufgebrachte Cobaltschicht einer Stärke von 0,01 µm bis 1,0 µm trägt, wobei das Kaltband abschließend nach der Beschichtung mit einer Temperatur zwischen 580°C und 710°C wärmebehandelt ist.

2. Kaltband nach Anspruch 1, dadurch gekennzeichnet, daß das Grundmaterial ein kohlenstoffarmes Stahlband ist, welches eine Nickelschicht von 1,5 µm bis 5 µm Stärke und eine Cobaltschicht von 0,1 µm bis 0,5 µm Stärke trägt, wobei die abschließende Wärmebehandlung bei einer Temperatur zwischen 600°C und 710°C durchgeführt ist.

3. Kaltband nach Anspruch 1 und 2, dadurch gekennzeichnet, daß die Stärke der aufgetragenen Nickel- schicht 2 µm und die Stärke der aufgetragenen Cobaltschicht 0,1 µm beträgt.

4. Kaltband nach einem der Ansprüche 1 bis 3, dadurch gekennzeichnet, daß das Grundmaterial ein ferritisches Gefüge mit eingelagertem Zementit bei mittleren Korngrößen zwischen 17,0 und 12,0 µm aufweist, wobei der Stahl 0,001 bis 0,070% C, 0,170 bis 0,350% Mn, 0,005 bis 0,020% P, 0,005 bis 0,020% S, 0,030 bis 0,060% AI, 0,0015% bis 0,0070% N, 0,003 bis 0,006% B oder anstelle des Bors 0,005 bis 0,15 Ti, Rest Eisen mit den üblichen Begleitelementen enthält

5. Kaltband nach Anspruch 4, dadurch gekennzeichnet, daß das Grundmaterial eine Stahlanalyse mit 0,030 bis 0,060% C, 0,200 bis 0,250% Mn, 0,005 bis 0,020% P, 0,005 bis 0,015% S, 0,030 bis 0,060% AI, 0,0015 bis 0,0070% N, 0,005 bis 0,015% Ti, Rest Eisen mit den üblichen Verunreinigungen, aufweist.

6. Verfahren zur Herstellung eines Kaltbandes gemäß einem der Ansprüche 1 bis 5, dadurch gekennzeichnet, daß als Ausgangsmaterial ein Warmband einer Stärke von 1,8 bis 2,8 mm verwendetwird, das Warmband mit oder ohne Zwischenglühe mit derart abgestimmten Abwalzgraden kaltgewalzt wird, daß eine relative Zipfelhöhe von maximal 3% bei einer Endstärke nach dem Kaltwalzen zwischen 0,10 und 0,70 mm erreicht wird, daß das Kaltband anschließend elektrolytisch im alkalischen Entfettungsbad bei einer Temperatur von 50°C bis 70°C, einer Stromdichte von 5 Aldm² bis 60 Aldm² 5 bis 30 Sek. lang mit oder ohne Umpolung entfettet wird, daß nach einem Spülvorgang in 50 bis 20 Gew.-% Schwefelsäure 3 bis 8 Sek. lang dekapiert wird, darauf elektrolytisch bei einer Temperatur von 50°C bis 80°C, bei einer Stromdichte von 5 Aldm² bis 70 Aldm² und bei einem pH-Wert von 3,5 bis 3,8 vemickelt wird, daß nach einem Spülvorgang hierauf elektrolytisch eine Cobaltschicht bei einer Temperatur von 50°C bis 70°C, bei einer Stromdichte von 5 Aldm² bis 30 Aldm² und einem pH-Wert von 3,0 bis 3,5 abgeschieden wird und schließlich nach einem Spülen und Trocknen des Kaltbandes eine thermische Glühbehandlung in einer Schutzgasatmosphäre bei einer Temperatur von 580°C bis 710° durchgeführt wird.

7. Verfahren zur Herstellung von Kaltband gemäß Anspruch 6, dadurch gekennzeichnet, daß zur elektrolytischen Abscheidung von Nickel und Cobalt folgende Elektrolytzusammensetzungen verwendet werden :

## Claims

1. A cold strip with an electrolytically applied nickel coating, characterised in that the nickel coating has a thickness of 1 µm to 6 µm and bears an electrolytically applied cobalt coating of a thickness of 0.01 µm to 1.0 µm, the cold strip being finished after coating by heat-treatment at a temperature of between 580°C and 710°C.

2. A cold strip according to claim 1, characterised in that the substrate material is a low carbon content steel strip which bears a nickel coating of 1.5 µm to 5 µm thickness and a cobalt coating of 0.1 µm to 0.5 µm thickness, the finishing heat-treatment being carried out at a temperature of between 600°C and 710°C.

3. A cold strip according to claims 1 and 2, characterised in that the thickness of the applied nickel coating is 2 µm and the thickness of the applied cobalt coating is 0.1 µm.

4. A cold strip according to any one of claims 1 to 3, characterised in that the substrate material has a ferritic structure with embedded cementite with average particle sizes of between 17.0 and 12,0 µm, the steel containing 0.001 to 0.070%. C, 0.170 to 0.350% Mn, 0.005 to 0.020% P, 0.005 to 0.020% S, 0.030 to 0.060% AI, 0.0015 to 0.0070% N, 0.003 to 0.006% B or, instead of the boron, 0.005 to 0.15 Ti, remainder iron with the usual accompanying elements.

5. A cold strip according to claim 4, characterised in that the substrate material has a steel analysis of 0.030 to 0.060% C, 0.200 to 0.250% Mn, 0.005 to 0.020% P, 0.005 to 0.015% S, 0.030 to 0.060% Al, 0.0015 to 0.0070% N, 0.005 to 0.015% Ti, remainder iron with the usual impurities.

6. A process for the production of a cold strip according to any one of claims 1 to 5, characterised in that the feedstock used is a hot strip of a thickness of 1.8 to 2.8 mm, the hot strip is cold-rolled, with or without intermediate annealing, with degrees of rolling such as to give a relative ear height of 3% maximum with an end thickness of between 0.10 and 0.70 mm after cold rolling, in that the cold strip is then degreased electrolytically in an alkaline degreasing bath at a temperature of 50°C to 70°C, a current density of 5 Aldm² to 60 Aldm² for 5 to 30 seconds with or without polarity reversal, in that after a rinsing operation pickling is carried out for 3 to 8 seconds in 50 to 20% by weight of sulphuric acid, whereupon nickel-plating is carried out electrolytically at a temperature of 50°C to 80°C, at a current density of 5 Aldm² to 70 A/dm² and at a pH of 3.5 to 3.8, in that after a rinsing operation a cobalt coating is thereupon electrolytically deposited at a temperature of 50°C to 70°C, at a current density of 5 Aldm² to 30 A/dm² and at a pH of 3.0 to 3.5 and finally, after rinsing and drying of the cold strip, a thermal annealing treatment is carried out in a protective gas atmosphere at a temperature of from 580°C to 710°C.

7. A process for the production of a cold strip according to claim 6, characterised in that the following electrolyte compositions are used for the electrolytic deposition of nickel and cobalt :

## Revendications

1. Feuillard laminé à froid, présentant un revêtement de nickel rapporté par voie électrolytique, caractérisé par le fait que la couche de nickel présente une épaisseur de 1 µm à 6 µm et porte une couche de cobalt rapportée par une voie électrolytique d'une épaisseur de 0,01 µm à 1,0 µm, le feuillard laminé à froid ayant été pour finir soumis à un traitement thermique, après le revêtement, à une température comprise entre 580°C et 710°C.

2. Feuillard laminé à froid selon la revendication 1, caractérisé par le fait que le matériau de base est un feuillard d'acier pauvre en carbone, lequel porte une couche de nickel de 1,5 µm à 5 um d'épaisseur et une couche de cobalt de 0,1 µm à 0,5 µm d'épaisseur, le traitement thermique final ayant été conduit à une température comprise entre 600°C et 710°C.

3. Feuillard d'acier laminé à froid selon l'une des revendications 1 et 2, caractérise par le fait que l'épaisseur de la couche de nickel appliquée s'élève à 2 µm, et l'épaisseur de la couche de cobalt appliquée, à 0,1 µm.

4. Feuillard d'acier laminé à froid selon l'une des revendications 1 à 3, caractérisé par le fait que le matériau de base présente une structure ferritique avec de la cémentite intercalée pour des grosseurs moyennes de grain comprises entre 17,0 et 12,0 µm, l'acier contenant 0,001 à 0,070% de C, 0,170 à 0,350% de Mn, 0,005 à 0,020% de P, 0,005 à 0,020% de S, 0,030 à 0,060% d'Al, 0,0015% à 0,0070% de N, 0,003 à 0,006% de B ou, à la place du bore, 0,005 à 0,15 de Ti, le reste étant le fer avec les éléments d'accompagnement usuels.

5. Feuillard d'acier laminé à froid selon la revendication 4, caractérisé par le fait que le matériau de base présente une analyse d'acier comprenant 0,030 à 0,060% de C, 0,200 à 0,250% de Mn, 0,005 à 0,020% de P, 0,005 à 0,015% de S, 0,030 à 0,060% d'Al, 0,0015 à 0,0070% de N, 0,005 à 0,015% de Ti, le reste étant le fer avec les impuretés usuelles.

6. Procédé de fabrication d'un feuillard d'acier laminé à froid selon l'une des revendications 1 à 5, caractérisé par le fait que l'on utilise, comme matériau de départ, un feuillard d'acier laminé à chaud d'une épaisseur de 1,8 à 2,8 mm, qu'on procède à un laminage à froid du feuillard laminé à chaud avec ou sans recuit intermédiaire avec des degrés de laminage définis de telle sorte qu'une hauteur de corne relative d'au maximum 3% soit obtenue pour une épaisseur finale après le laminage à froid comprise entre 0,10 et 0,70 mm, que l'on dégraisse le feuillard d'acier ensuite, par voie électrolytique, dans un bain de dégraissage alcalin, à une température de 50°C à 70°C, une densité de courant de 5 Aldm² à 60 Aldm², pendant 5 à 30 secondes, avec ou sans inversion de polarité, que l'on décape, après un processus de rinçage, dans de l'acide sulfurique à 50 à 20% en poids, pendant 3 à 8 secondes, sur quoi on dépose une couche de nickel par voie électrolytique à une température de 50°C à 80°C, pour une densité de courant de 5 A/dm² à 70 Aldm² et à une valeur de pH de 3,5 à 3,8, qu'après un processus de rinçage, on dépose sur ladite couche de nickel, par voie electrolytique, une couche de cobalt, à une température de 50°C à 70°C pour une densité de courant de 5 A/dm² à 30 Aldm² et à une valeur de PH de 3,0 à 3,5, et qu'en définitive, après un rinçage et un séchage du feuillard d'acier laminé à froid, on conduit un traitement de recuit thermique, dans une atmosphère de gaz protecteur, à une température de 580 à 710°C.

7. Procédé de fabrication du feuillard d'acier laminé à froid selon la revendication 6, caractérisé par le fait que, pour le dépôt électrolytique de nickel et de cobalt, on utilise les compositions d'électrolyte suivantes :
